# FASCICULE DE BREVET EUROPEEN

(11) **EP 1 287 097 B1**
(45) Date de publication et mention de la délivrance du brevet: **12.01.2005**
(21) Numéro de dépôt: 01936526.1
(22) Date de dépôt: 15.05.2001
(51) Int. Cl.: C10M 101/04, C10M 111/02, C10M 169/04

(54) **UTILISATION D'UNE COMPOSITION HUILEUSE POUR LE TRAITEMENT TEMPORAIRE DES SURFACES METALLIQUES**
VERWENDUNG EINER ÖLZUSAMMENSETZUNG ZUR TEMPORÄREN BEHANDLUNG VON METALLOBERFLÄCHEN
USE OF AN OIL COMPOSITION FOR TEMPORARY TREATMENT OF METAL SURFACES

(30) Priorité: 19.05.2000 FR 0006465
(43) Date de publication de la demande: 05.03.2003
(73) Titulaire: USINOR, 92800 Puteaux (FR)
(72) Inventeur: LEGROS, Philippe, F-60180 Nogent sur Oise (FR); OLIVE, Jean-Luc, F-13820 Ensues la Redonne (FR); MARCHAND, Agnès, B-3001 Heverlee (BE)
(74) Mandataire: Bernasconi, Jean
(86) Numéro de dépôt international: PCT/FR2001/001476
(87) Numéro de publication internationale: WO 2001/088068

(56) Documents cités:
- EP-A- 0 200 001
- EP-A- 0 744 455
- EP-A- 0 843 000
- US-A- 1 852 765
- US-A- 2 611 711
- US-A- 2 938 262
- US-A- 5 338 471

## Description

L'invention vise l'utilisation d'une composition huileuse pour le traitement temporaire des surfaces métalliques à la fois pour la lubrification et la résistance à la corrosion. Elle a également pour objet une composition correspondante.

Le traitement des surfaces métalliques en vue de leur conférer de meilleures propriétés tribologiques et une meilleure résistance à la corrosion est une préoccupation constante des sidérurgistes. Dans cet objectif, il a déjà été développé de nombreuses formulations de traitement correspondantes.

Habituellement, juste après l'étape de décapage, les surfaces métalliques sont protégées contre la corrosion de façon temporaire par application d'une couche de 1 à 1,5 g/m² d'une composition à base d'huile minérale et d'additifs. Ces compositions à base d'huile minérale possédant de faibles propriétés lubrifiantes, il est nécessaire de procéder à l'application d'une deuxième couche huileuse lubrifiante sur la surface métallique avant de la mettre en forme par emboutissage dans des conditions optimales.

L'application de deux couches d'huile successives sur la surface métallique constitue une perte de productivité dans l'étape de mise en oeuvre de la surface.

En outre, les huiles minérales de part leur toxicité et leur faible biodégradabilité ne répondent plus aux nouveaux critères imposés par les réglementations environnementales. C'est pourquoi les industriels se tournent vers les compositions huileuses naturelles soit végétale, soit animale, afin de satisfaire aux critères de toxicité et de biodégradabilité actuellement en vigueur. Cependant, jusqu'à présent, les compositions huileuses proposées présentent l'inconvénient de ne pas être fluides à température ambiante, obligeant les industriels à chauffer la composition huileuse avant application sur la surface métallique ou alors à utiliser des huiles solubilisées.

La présente invention a pour objet de proposer une composition huileuse qui permet de répondre à l'ensemble des objectifs précités, constituée d'huiles entières, biodégradables et fluides à température ambiante destinées à traiter temporairement des surfaces métalliques à la fois pour la lubrification et contre la corrosion.

Plus précisément la présente invention a pour premier objet l'utilisation d'une composition huileuse pour protéger et lubrifier temporairement les surfaces métalliques, caractérisée en ce que ladite composition contient :
- au moins 30% d'au moins un triglycéride d'acide gras en C ≤ 18, saturé ou insaturé (Composé A),
- de 5 à 30% d'au moins un triglycéride d'acide gras en C ≤ 18 avec une teneur en acide oléique d'au moins 60% en poids (Composé B),
- de 5 à 40% d'au moins un ester dérivant de la condensation d'un alcool aliphatique en C₁-C₁₂, de préférence en C₁-C₂, avec un acide gras en C ≤ 18 (Composé C),
- et éventuellement de 5 à 20% d'au moins une amide dérivant de la condensation d'un acide gras en C ≤ 18, et d'une mono- di- ou tri- alcanolamine en C₂-C₆ (Composé D).

Le US-A-5 388 471 décrit une composition contenant un triglycéride, un ester résultant de la transesterification d'un triglycéride, et un autre ester. La composition est utilisée comme lubrifiant.

Les inventeurs ont mis en évidence qu'une composition conforme à l'invention, c'est-à-dire associant les composants A, B, C et, le cas échéant, D s'avère particulièrement avantageuse en utilisation à titre de prétraitement des surfaces métalliques avant laminage, ou avant emboutissage pour les raisons suivantes :
- la composition est biodégradable,
- la composition peut être utilisée telle quelle sans qu'il soit nécessaire de la chauffer ou de la solubiliser,
- cette composition est performante à la fois en lubrification basse pression, en lubrification haute pression et en protection à la corrosion,
- les surfaces métalliques traitées sont facilement dégraissables,
- la composition est stable et sa dégraissabilité ne décroît pas au cours du temps,
- la composition est compatible avec les huiles de laminage ou d'emboutissage conventionnelles,
- la composition est facilement applicable en couche mince par huileuse électrostatique.

Les composés A et B dérivent de triglycérides d'acide gras comportant un groupement hydrocarboné aliphatique en C ≤ 18 et sont soit des huiles végétales naturelles, soit des huiles synthétiques obtenues par réaction d'une mole de glycérol avec trois moles d'acide gras ou d'un mélange d'acides gras.

Plus préférentiellement, les triglycérides d'acide gras retenus proviennent des huiles végétales naturelles de manière à obtenir une composition biodégradable.

A titre illustratif d'acides gras caractérisant les triglycérides pouvant être utilisés comme composé A, on peut notamment citer :
- les acides aliphatiques saturés tels les acides laurique (C₁₂), myristique (C₁₄), palmitique (C₁₆) et stéarique (C₁₈),
- les acides aliphatiques insaturés tels les acides oléique (C₁₈ - 1 insaturation), linoléique (C₁₈ - 2 insaturations), linolénique (C₁₈ - 3 insaturations),
- les hydroxyacides tel l'acide ricinoléique (C₁₈ - 1 insaturation).

Pour sa part, le composé B est de préférence un triglycéride d'acide gras en teneur en acide oléique d'au moins 60%.

L'acide oléique peut être naturellement présent dans les huiles végétales dans des proportions importantes. A ce titre, on peut citer l'huile d'olive qui comporte naturellement 65 à 85% d'acide oléique. Cependant, les huiles végétales, telles que l'huile de soja, l'huile de colza, l'huile de carthame, l'huile de palme ou l'huile de tournesol, comportent des teneurs beaucoup plus faibles d'acide oléique ; ces teneurs sont de l'ordre de 25 à 60%.

Afin d'enrichir en acide oléique les huiles végétales précédemment mentionnées, les végétaux, dont sont extraites ces huiles, subissent des modifications génétiques par hybridation selon des méthodes conventionnelles. Les teneurs en acide oléique dans ces huiles modifiées génétiquement sont sensiblement augmentées ; elles sont de l'ordre de 60 à 90%, de préférence 65 à 85%, de la teneur totale en acide gras.

Ces huiles végétales génétiquement modifiées, telle notamment l'huile de tournesol dite oléique, sont préférentiellement choisies à titre de composé B.

En ce qui concerne le composé C, il s'agit de préférence d'un monoester ou d'un polyester d'acide gras dérivant de la condensation d'un acide gras avec un alcool.

Les acides gras dont dérivent le composé C sont choisis parmi les acides gras déjà décrits pour le composé A.

Quant aux alcools, ils sont choisis parmi :
- les alcools aliphatiques comportant une fonction hydroxy unique en C₁₋₁₂ tels que le méthanol (C₁), l'éthanol (C₂), l'isopropanol (C₃) et l'éthylhexanol (C₈),
- les alcools aliphatiques en C₁ à C₁₂ comportant plusieurs fonctions hydroxy, et plus particulièrement les polyols en C₅ tel que le pentaérythritol.

A titre représentatif des esters d'acide gras susceptibles d'être mis en oeuvre selon l'invention, on peut notamment citer l'oléate d'isopropyle, le ricinoléate de méthyle, l'oléate d'éthylhexyle et, concernant les polyesters d'acide gras, le dioléate de pentaérythritol et le tétraoléate de pentaérythritol.

Le choix des composés A, B et C repose sur leur synergie respective dans la composition A,B,C.

Ainsi, le composé A est particulièrement intéressant pour ses propriétés de lubrification à basse pression et de dégraissabilité aisée, quant au composé B, il est sélectionné pour ses bonnes performances de lubrification à haute pression, enfin le composé C, outre ses performances satisfaisantes en terme de dégraissabilité et de lubrification haute et basse pression, contribue à l'amélioration de la tenue à la corrosion de la composition A, B, C.

Avantageusement, les composés A, B et C sont choisis de manière à ce que l'indice d'iode leur mélange soit inférieur à 100.

L'indice d'iode est la masse d'iode en gramme fixée par 100 g d'un corps gras. Plus l'indice d'iode est élevé, plus le corps gras ou le mélange de corps gras possède un nombre élevé d'insaturations.

En fait, la valeur de cet indice d'iode est ajustée de manière à obtenir un compromis en terme de degré d'insaturation.

Pour minimiser, et dans la mesure du possible éviter, les problèmes d'oxydation des acides gras insaturés qui résulte de la réaction de l'oxygène sur les doubles liaisons de la chaîne aliphatique pour former des hydroperoxydes allyliques se décomposant en produits secondaires tels que : aldéhydes, cétones, alcool, il est souhaitable que le mélange des composés A, B et C possède un nombre d'insaturations le plus faible possible.

Cependant, pour un taux d'insaturation des acides gras trop faible, on obtient un mélange A, B, C insuffisamment fluide à température ambiante pour être facilement applicable sur une surface métallique. Il est généralement nécessaire soit de le chauffer, soit de le solubiliser. Ce défaut de fluidité est surmonté pour un indice d'iode supérieur à 20.

En conséquence, il a été nécessaire d'ajuster l'indice d'iode à une valeur permettant de donner satisfaction aux deux critères précédents, à savoir garantir un nombre d'insaturations suffisamment faible pour éviter les problèmes d'oxydation des acides gras, tout en demeurant suffisamment élevé pour que le mélange A, B, C soit liquide à température ambiante. C'est ainsi que l'indice d'iode du mélange A, B, C est préférentiellement compris entre 20 et 100.

De plus, les inventeurs ont constaté qu'en ajoutant à la composition A, B, C un quatrième composant D constitué d'un amide, les propriétés de lubrification et de résistance à la corrosion sont encore améliorées.

A titre représentatif de composé D susceptible d'être mis en oeuvre selon l'invention, on peut citer les amides dérivant de la condensation d'un acide gras et d'une amine.

Les acides gras dont dérivent le composé D sont choisis parmi les acides gras déjà décrits pour le composé A.

Les amines sont choisies parmi les mono-, di- ou tri-alcanolamines en C₂-C₆.

La présente invention a également pour objet une composition huileuse pour le traitement temporaire des surfaces métalliques caractérisée en ce que ladite composition contient :
- au moins 30% d'au moins un triglycéride d'acide gras en C ≤ 18, saturé ou insaturé (Composé A),
- de 5 à 30% d'au moins un triglycéride d'acide gras en C ≤ 18 avec une teneur en acide oléique d'au moins 60% en poids (Composé B),
- de 5 à 40% d'au moins un ester dérivant de la condensation d'un alcool aliphatique en C₁-C₁₂, de préférence en C₁-C₂, avec un acide gras en C ≤ 18, (Composé C), et
- de 5 à 20% d'au moins un amide dérivant de la condensation d'un acide gras en C ≤ 18, et d'une mono- di- ou tri- alcanolamine en C₂-C₆ (Composé D).

Que ce soit dans l'utilisation et/ou dans la composition conforme(s) à l'invention, chacun des composés A, B, C et D est choisi afin de satisfaire à l'ensemble des critères précédemment évoqués.

Plus préférentiellement, l'acide gras du composé A est un acide aliphatique saturé (indice d'iode de 1 à 20) choisi parmi les acides laurique, myristique, palmitique et stéarique.

Selon une variante préférée de l'invention, on privilégie son utilisation sous la forme d'huile de coprah. Comme tout corps gras, l'huile de coprah est constituée d'un mélange de triesters entre ses acides gras et le glycérol. La composition en acide gras de l'huile de coprah est la suivante: 46% d'acide laurique (C_{12:0}), 18% d'acide myristique (C_{14:0}), 10% d'acide palmitique (C_{16:0}) et 7% d'acide oléique (C_{18:1}).

Préférentiellement, le composé B est une huile de tournesol modifiée génétiquement enrichie en acide oléique. On la nommera par la suite, huile de tournesol oléique. Sa composition en acides gras est la suivante : 80% d'acide oléique (C_{18:1}), 9% d'acide linoléique (C_{18:2}), 5% d'acide stéarique (C_{18:0}) et 3% d'acide palmitique (C_{16:0}).

Avantageusement, le composé C choisi est un monoester d'acide gras.

Selon un mode préféré de l'invention, le monoester d'acide gras est choisi parmi l'oléate d'isopropyle ou le ricinoléate de méthyle.

Plus préférentiellement, le monoester d'acide gras est le ricinoléate de méthyle.

Concernant le composé D, les acides gras retenus sont préférentiellement l'acide oléique et l'acide laurique.

Selon un mode préféré de l'invention, l'amine est une di-alcanolamine.

Plus préférentiellement, la di-alcanolamine retenue est la diéthanolamine.

Selon une variante préférée de l'invention, l'amide retenu est le diéthanolamide oléique (DEA d'acide oléique).

Selon une variante préférée de l'invention, la composition comporte environ 40 % de composés A, environ 20 % de composé B et environ 40 % de composé C.

Plus préférentiellement, la composition comporte environ 40% de composé A, environ 20% de composé B, environ 30% de composé C et environ 10% de composé D.

Pour obtenir une composition huileuse qui soit à la fois dégraissable, lubrifiante à haute et à basse pression, et résistante à la corrosion, la composition comporte préférentiellement au moins 30% d'huile de coprah (Composé A), 5 à 30% d'huile de tournesol oléique (Composé B), 5 à 30% de ricinoléate de méthyle (Composé C) et 0 à 20% de DEA d'acide oléique (Composé D).

Dans le cas de la composition revendiquée, elle comporte généralement environ 40% de composé A, environ 20% de composé B, environ 30% de composé C et environ 10% de composé D. Plus préférentiellement, cette composition comprend au moins 30% d'huile de coprah (Composé A), 5 à 30% d'huile de tournesol oléique (Composé B), 5 à 30% de ricinoléate de méthyle (Composé C) et 10% de DEA d'acide oléique (Composé D).

Selon un mode préféré de l'invention, il est associé aux compositions huileuses A, B, C ou A, B, C, D au moins un agent antioxydant.

Les compositions comprennent de préférence de 0 à 1% d'au moins un agent antioxydant. Cet agent antioxydant peut être choisi parmi certaines amines aromatiques comme les dérivés de diphénylamines, des BHT (phénols strictement encombrés) comme les phénols monomériques ou les phénols dimériques, des thioéthers ou des phosphites.

Selon un autre mode préféré de l'invention, il est associé aux compositions huileuses A, B, C ou A, B, C, D au moins un inhibiteur de corrosion.

Les compositions comprennent de préférence entre 0,5 et 5% d'au moins un inhibiteur de corrosion. Cet inhibiteur de corrosion peut être choisi parmi les sulfonates comme les dialkylbenzène sulfonates de calcium, les dinonylnaphtalène sulfonates, les didodécylbenzène sulfonates, les esters sulfonates, les dérivés de l'acide succinique comme les semi-esters d'acide succinique, l'imidazoline, les semi-imides ou les dérivés de N-acylsarcosine, les amides et les imides d'acides gras, les benzoates et sébacates de sodium, les amines aliphatiques à longues chaînes, des composés à base d'amines et d'acides gras ou des acétates d'acide gras.

Les compositions huileuses A, B, C ou A, B, C, D sont appliquées sur les surfaces métalliques en couche mince par aspersion par huileuse électrostatique avec un grammage de 0,5 à 3 g/m², de préférence 1 g/m².

Alors que les surfaces métalliques revêtues d'une des huiles minérales conventionnelles pour la protection temporaire contre la corrosion présentent un aspect huileux, les surfaces métalliques revêtues d'un film des compositions A, B, C ou A, B, C, D avec un grammage de l'ordre de 1 g/m² présentent avantageusement un aspect sec. Ce dernier aspect est particulièrement intéressant en terme de propreté au niveau des ateliers où sont manipulées et/ou mises en forme les surfaces métalliques ainsi traitées.

Au sens de l'invention, on entend par « pièces métalliques », des tôles ou des plaques d'acier laminées à chaud puis décapées, des tôles ou des plaques d'acier laminées à froid puis décapées et, des tôles d'acier revêtues comme les tôles d'acier électrozinguées, les tôles d'acier galvanisées.

En ce qui concerne l'application des compositions huileuses selon l'invention, au niveau de la pièce métallique à traiter, elle peut être réalisée par tout moyen conventionnel approprié, par pulvérisation, par trempé, par enduction ou par centrifugation. L'application des compositions huileuses est réalisée aussi bien sur une pièce métallique à température ambiante que sur une pièce métallique chaude (de 40 à 80°C). La pièce ainsi traitée peut subir ensuite un séchage par chauffage en portant la pièce à une température comprise entre 20 et 150°C.

La présente invention a pour troisième objet une pièce métallique traitée selon l'invention et dont au moins une surface est revêtue d'un film d'une composition huileuse conforme à l'invention.

### Matériels et méthodes

### 1/ Composé A.

Le composé A choisi est l'huile de coprah, composée de triglycérides d'acides gras à chaînes saturées relativement courtes :
46% d'acide laurique (C_{12:0})
18% d'acide myristique (C_{14:0})
10% d'acide palmitique (C_{16:0})
7% d'acide oléique (C_{18:1})

### 2/ Composé B.

Les composés B utilisés sont l'huile de tournesol oléique ou l'Edenol (ester méthylique de colza). La composition en acide gras de l'huile de tournesol oléique est la suivante :
83 % d'acide oléique (C_{18:1})
9 % d'acide linoléique (C_{18:3})
5 % d'acide stéarique (C_{18:0})
3 % d'acide palmitique (C_{16:0})

La composition en acide gras de l'huile de colza dont dérive l'Edénol est la suivante :
90 % d'acide ricinoléique (C_{18:1,OH})
3 % d'acide linoléique (C_{18:3})
3 % d'acide oléique (C_{18:1})

### 3/ Composé C.

Le composé C est le ricinoléate de méthyle.

### 4/ Composé D.

Le composé D est le diéthanolamide d'acide oléique (DEA d'acide oléique).

### 5/ inhibiteurs de corrosion.

### 6/ antioxydants.

Les compositions huileuses sont stables et liquides à température ambiante. Sans instructions contraires, les compositions revendiquées sont appliquées à 1g/m² par aspersion sur la tôle chauffée à 40°C puis sont séchées pendant 24 H à température ambiante. Le métal utilisé est un acier laminé à chaud décapé.

### Méthodes

### 1/ Caractérisation en frottement des compositions testées.

Les essais de frottement monopasse sont réalisés à pression variable de 200 à 2000 daN avec des outils en acier rapide d'une surface de 1 cm².

Les éprouvettes sont prises dans des tôles à chaud décapées BS2 en épaisseur de 1,7 mm.

Pour les tests de tribologie, on procède de la manière suivante :

L'appareil de test est un tribomètre plan-plan d'un type connu en lui-même.

Les éprouvettes à tester sont serrées selon une force de serrage Fₛ entre deux plaquettes en acier rapide offrant une surface d'appui (ou de glissement) sur les éprouvettes de 1 cm².

On mesure le coefficient de frottement N tout en déplaçant l'éprouvette par rapport aux plaquettes sur une course D totale de 180 mm et à la vitesse de 10 mm/Fₛ en augmentant progressivement la force de serrage Fₛ.

### 2/ Caractérisation en corrosion.

Les différentes compositions testées sont appliquées sur des éprouvettes d'un acier laminé à chaud décapé S235 en épaisseur de 2 mm.

Les tests suivants sont effectués en enceintes climatiques :
- humidotherme (cycle FKW-DIN 50017)
- paquets serrés cycle transport.

### 2.1 - Corrosion humidotherme.

Les éprouvettes à tester sont placées dans une enceinte climatique correspondant à la norme DIN 50017, ce qui simule les conditions de corrosion d'une spire extérieure de bobine de tôle ou d'une tôle découpée en feuille pendant le stockage.

Le détail du cycle (un cycle = 24 heures) en humidotherme est décrit ci-dessous :
- 8 h à 40°C et 95-100% de RH (humidité relative)
- 16 h à 20°C et 75% de RH.

Les éprouvettes sont suspendues individuellement verticalement.

Le résultat du test s'obtient en relevant le nombre de cycles successifs avant qu'apparaissent les traces de corrosion sur l'éprouvette.

### 2.2 Corrosion transport.

Les éprouvettes à tester sont placées en enceinte climatique en paquets serrés de 4 éprouvettes, ce qui simule les conditions de corrosion au coeur d'une bobine de tôle ou d'un paquet de feuilles pendant une étape transport.

Le détail du cycle (un cycle = 32 heures) est décrit ci-dessous :
- 10 h à 40°C et 95% de RH
- 4 h à 20°C et 85% de RH
- 10 h à -5°C et 0% de RH
- 8 h à 30°C et 85% de RH.

Au terme de 6 cycles pour un premier échantillon de paquets et de 12 cycles pour un deuxième échantillon, les paquets sont ouverts et on observe l'état de corrosion des interfaces des éprouvettes.

L'état de corrosion est classé selon les cotations suivantes :
- 0 : absence de piqûre
- 0,25 : 1 piqûre
- 0,5 : 2 piqûres
- 0,75 : 3 piqûres
- 1 : > 3 piqûres
- 2 : piqûration faible
- 3 : piqûration moyenne
- 4 : piqûration intense
- 5 : piqûration généralisée.

### 3/ Caractérisation en dégraissabilité.

Pour évaluer la dégraissabilité d'un échantillon traité (en % de surface mouillée), on procède de la manière suivante :

L'échantillon traité est soumis à l'action d'un bain de dégraissage alcalin, dans des conditions prédéfinies.

L'aptitude de l'échantillon traité à être dégraissé est évaluée par le taux de mouillage de l'échantillon après dégraissage.

Le bain de dégraissage utilisé présente la composition suivante :
Eau déminéralisée
Métasilicate de sodium (35 g/l)
Tri sodium phosphate (16 g/l)
Nonylphénol éthoxylé à 10 moles (4 g/l)
Acide nitrolacétique (2 g/l).

L'échantillon est immergé complètement dans ce bain à 60°C pendant 3 minutes, puis rincé d'abord dans un bain d'eau brute pendant une minute et ensuite sous un jet d'eau pendant 30 secondes.

Après le rinçage, on égoutte l'échantillon en le maintenant incliné à 45°C et on évalue le pourcentage de surface qui reste mouillé après 30 secondes d'égouttage.

Les surfaces sur lesquelles il n'y a pas de rupture du film d'eau sont considérées comme dégraissées à 100 % ; sinon le pourcentage de démouillage est noté en le soustrayant à 100 %.

Ce test de dégraissabilité est réalisé sur éprouvette fraîchement revêtue et sur éprouvette vieillie artificiellement en étuve à 160°C pendant 15 min.

### EXEMPLE 1

Dans cet exemple sont testées les performances d'une formulation conforme à la présente invention. Il s'agit d'une formulation I qui utilise à titre de composant A l'huile de coprah.

La formulation conforme à la présente invention met en oeuvre cette huile de coprah avec du tournesol oléique à titre de composant B et du ricinoléate de méthyle à titre de composant C. Sa composition détaillée est comme suit :
40% huile de coprah,
40% ricinoléate de méthyle,
20% tournesol oléique.

Les performances de cette composition conforme à la présente invention ont été testées en terme d'humidotherme, de test de transport, de dégraissabilité et de tribologie. Les résultats correspondants figurent dans le tableau I ci-après.

Ce tableau rend également compte des performances de formulation témoin dont les compositions sont identifiées également dans ce tableau.

Ces différentes formulations, témoins et conforme à l'invention, sont comparées à une huile minérale conventionnelle, l'huile QUAKER 8021.

**TABLEAU I**

| Composition | Humidotherme | Transport cotation à x cycles : | | Dégraissabilité | | Tribologie Coefficient de frottement mesuré à 1800 daN |
|---|---|---|---|---|---|---|
| | | 6 | 12 | Frais | Vieilli | |
| Formulation I | >30 | 3 | 5 | 100% | 100% | 0,08 |
| Formulations témoins : | | | | | | |
| T1 50% coprah 50% Edenol | 8 | 1,5 | 3,5 | 100% | 100% | 0,10 |
| T2 30% Edenol 10% DEA d'acide oléique 60% ricinoléate de méthyle | >30 | 0 | 0,25 | 100% | 80% | 0,15 (rayures) |
| T3 40% Edenol 20% DEA d'acide oléique 40% ricinoléate de méthyle | >30 | 0,25 | 0,5 | 95% | 85% | 0,15 |
| T4 60% ricinoléate de méthyle 10% DEA d'acide oléique 30% tournesol oléique | >30 | 1 | 2 | 100% | 30 | 0,14 |
| Quaker 8021 | >30 | 1 | 2 | 100% | 100% | 0,15 (grippage) |

De ces résultats, il ressort que seule la formulation conforme à la présente invention permet de répondre de manière satisfaisante à l'ensemble des critères testés, hormis la tenue à la corrosion lors du test de transport.

### EXEMPLE 2

Dans cet exemple, sont testées les performances de la composition A, B, C à laquelle on a ajouté le composé D.

La formulation II de la composition A, B, C, D conforme à l'invention est la suivante :
40% huile de coprah,
20% huile de tournesol,
30% ricinoléate de méthyle,
10% DEA d'acide oléique.

Comme dans l'exemple précédent, les performances de cette composition ont été testées en terme d'humidotherme, de test de transport, de dégraissabilité et de tribologie.

**TABLEAU II**

| Composition | Humidotherme | Transport cotation à x cycles : | | Dégraissabilité | | Tribologie Coefficient de frottement mesuré à 1800 daN |
|---|---|---|---|---|---|---|
| | | 6 | 12 | Frais | Vieilli | |
| Formulation II | >30 | 1 | | 100 % | 95% | 0,06 |
| Quaker 8021 | 30 | 1 | 2 | 100% | 100% | 0,15 (grippage) |

L'analyse des résultats montre bien que la présence de DEA d'acide oléique à hauteur de 10% dans la formulation Il améliore nettement la tenue de l'acier revêtu de cette formulation Il au test de transport. La cotation indiquant le taux de piqûration de l'acier revêtu de la formulation I est de 3, elle n'est plus que de 1 avec l'acier revêtu de la formulation II.

En outre, l'aspect tribologique est également amélioré; en effet le coefficient de frottement passe de 0,08 avec l'acier revêtu de la formulation I à 0,06 avec l'acier revêtu de la formulation II.

## Revendications

1. Utilisation d'une composition huileuse pour protéger et lubrifier temporairement des surfaces métalliques, **caractérisée en ce que** ladite composition contient :
- au moins 30% d'au moins un triglycéride d'acide gras en C ≤ 18, saturé ou insaturé (Composé A),
- de 5 à 30% d'au moins un triglycéride d'acide gras en C ≤ 18 avec une teneur en acide oléique d'au moins 60% en poids (Composé B),
- de 5 à 40% d'au moins un ester dérivant de la condensation d'un alcool aliphatique en C₁-C₁₂, de préférence en C₁-C₂, avec un acide gras en C ≤ 18, (Composé C),
et éventuellement de 5 à 20% d'au moins un amide dérivant de la condensation d'un acide gras en C ≤ 18, et d'une mono- di- ou tri- alcanolamine en C₂-C₆ (Composé D).

2. Utilisation selon la revendication 1, **caractérisée en ce que** le mélange des composés A, B et C possède un indice d'iode inférieur à 100.

3. Utilisation selon l'une des revendications 1 et 2, **caractérisée en ce que** le triglycéride d'acide gras est soit une huile végétale naturelle, soit une huile synthétique obtenue par réaction d'une mole de glycérol avec trois moles d'acide gras ou d'un mélange d'acides gras.

4. Utilisation selon l'une quelconque des revendications 1 à 3, **caractérisée en ce que** le composé A est un triglycéride d'acide gras insaturé choisi de préférence parmi les triglycérides d'acide oléique, d'acide linoléique, d'acide ricinoléique.

5. Utilisation selon l'une quelconque des revendications 1 à 3, **caractérisée en ce que** le composé A est un triglycéride d'acide gras saturé choisi de préférence parmi les triglycérides d'acide laurique, d'acide myristique, d'acide palmitique, d'acide stéarique.

6. Utilisation selon l'une quelconque des revendications 1 à 3 et 5, **caractérisée en ce que** le composé A est une huile végétale naturelle saturée, telle que l'huile de coprah.

7. Utilisation selon l'une quelconque des revendications 1 à 6, **caractérisée en ce que** le composé B est une huile végétale naturelle contenant 60% à 90% d'acide oléique.

8. Utilisation selon l'une quelconque des revendications 1 à 6, **caractérisée en ce que** le composé B est une huile végétale modifiée génétiquement.

9. Utilisation selon la revendication 8, **caractérisée en ce que** l'huile végétale génétiquement modifiée dérive de l'huile de carthame, l'huile de colza, l'huile de tournesol, l'huile de soja, l'huile de palme, seules ou un de leurs mélanges.

10. Utilisation selon l'une quelconque des revendications 1 à 9, **caractérisée en ce que** l'acide gras dont dérive le composé C est un acide gras choisi parmi les acides oléique, linoléique, linolénique, ricinoléique, laurique, myristique, palmitique et stéarique, seuls ou un de leurs mélanges.

11. Utilisation selon la revendication 10, **caractérisée en ce qu'**il s'agit de l'acide ricinoléique.

12. Utilisation selon l'une des revendications 1 à 11, **caractérisée en ce que** l'alcool dont dérive le composé C est choisi parmi le méthanol, l'éthanol l'isopropanol, l'éthylhéxanol et le pentaérythritol.

13. Utilisation selon l'une quelconque des revendications 1 à 12, **caractérisée en ce que** ladite composition comprend à titre de composé C de l'oléate d'isopropyle ou de préférence du ricinoléate de méthyle.

14. Utilisation selon l'une quelconque des revendications 1 à 13, **caractérisée en ce que** l'acide gras dont dérive le composé D est un acide gras tel que défini dans la revendication 10.

15. Utilisation selon l'une quelconque des revendications 1 à 14, **caractérisée en ce que** l'amine dont dérive le composé D est de préférence la diéthanolamine.

16. Utilisation selon l'une quelconque des revendications 1 à 15, **caractérisée en ce que** le composé D est un diethanolamide d'acide oléique.

17. Utilisation selon l'une des revendications 1 à 16, **caractérisée en ce que** l'on met en oeuvre une composition comprenant environ 40% de composé A, environ 20% de composé B, environ 40% de composé C.

18. Utilisation selon l'une des revendications 1 à 17, **caractérisée en ce que** la composition comprend environ 40% de composé A, environ 20% de composé B, environ 30% de composé C et environ 10% de composé D.

19. Utilisation selon l'une quelconque des revendications 1 à 18, **caractérisée en ce que** l'on dépose un film huileux sur au moins une surface métallique avec un grammage de 1 g/m².

20. Utilisation selon l'une quelconques des revendications 1 à 19, **caractérisée en ce que** ladite surface métallique est une tôle d'acier ou une plaque d'acier laminée à chaud ou à froid, décapée, revêtue ou non.

21. Composition huileuse pour le traitement temporaire des surfaces métalliques, **caractérisée en ce que** ladite composition contient :
- au moins 30% d'au moins un triglycéride d'acide gras en C ≤ 18, saturé ou insaturé (Composé A),
- de 5 à 30% d'au moins un triglycéride d'acide gras en C ≤ 18 avec une teneur en acide oléique d'au moins 60% en poids (Composé B),
- de 5 à 40% d'au moins un ester dérivant de la condensation d'un alcool aliphatique en C₁-C₁₂, de préférence en C₁-C₂, avec un acide gras en C ≤ 18, (Composé C), et
- de 5 à 20% d'au moins une amide dérivant de la condensation d'un acide gras en C ≤ 18, et d'une mono- di- ou tri- alcanolamine en C₂-C₆ (Composé D).

22. Composition selon la revendication 21, **caractérisée en ce que** les composés A, B, C et D sont tels que définis en revendication 1 à 16.

23. Composition selon la revendication 21 ou 22, **caractérisée en ce que** ladite composition comporte environ 40% de composé A, environ 20% de composé B, environ 30% de composé C et environ 10% de composé D.

24. Composition selon la revendication 21, 22 ou 23, **caractérisée en ce qu'**elle comprend au moins 30% d'huile de coprah (Composé A), 5 à 30% d'huile de tournesol oléique (Composé B), 5 à 30% de ricinoléate de méthyle (Composé C) et 10% de DEA d'acide oléique (Composé D).

25. Pièce métallique obtenue selon l'une quelconque des revendications 1 à 20, **caractérisée en ce qu'**au moins une de ses surfaces est revêtue d'un film de ladite composition huileuse.

## Patentansprüche

1. Verwendung einer Ölzusammensetzung zum temporären Schützen und Schmieren metallischer Oberflächen, **dadurch gekennzeichnet, daß** die Zusammensetzung
- mindestens 30% mindestens eines Triglycerids einer gesättigten oder ungesättigten Fettsäure mit C ≤ 18 (Verbindung A),
- 5 bis 30% mindestens eines Triglycerids einer Fettsäure mit C ≤ 18 mit einem Ölsäuregehalt von mindestens 60 Gew.-% (Verbindung B),
- 5 bis 40% mindestens eines Esters, der aus der Kondensation eines aliphatischen C₁-C₁₂-, vorzugsweise C₁-C₂-Alkohols mit einer Fettsäure mit C ≤ 18 stammt (Verbindung C)
- und gegebenenfalls 5 bis 20% mindestens eines Amidderivats, das aus der Kondensation einer Fettsäure mit C ≤ 18 und eines Mono-, Di- oder Tri-C₂-C₆alkanolamins stammt (Verbindung D), enthält.

2. Verwendung gemäß Anspruch 1, **dadurch gekennzeichnet, daß** das Gemisch aus den Verbindungen A, B und C eine niedrigere Iodzahl als 100 besitzt.

3. Verwendung gemäß einem der Ansprüche 1 und 2, **dadurch gekennzeichnet, daß** das Fettsäuretriglycerid entweder ein natürliches Pflanzenöl oder ein synthetisches Öl ist, das durch die Reaktion eines Mols Glycerin mit drei Mol Fettsäure oder einem Fettsäuregemisch erhalten wurde.

4. Verwendung gemäß einem der Ansprüche 1 bis 3, **dadurch gekennzeichnet, daß** die Verbindung A ein Triglycerid einer ungesättigten Fettsäure ist, das bevorzugt aus Ölsäure-, Linolsäure- und Ricinolsäuretriglyceriden ausgewählt ist.

5. Verwendung gemäß einem der Ansprüche 1 bis 3, **dadurch gekennzeichnet, daß** die Verbindung A ein Triglycerid einer gesättigten Fettsäure ist, das bevorzugt aus Laurinsäure-, Myristinsäure-, Palmitinsäure- und Stearinsäuretriglyceriden ausgewählt ist.

6. Verwendung gemäß einem der Ansprüche 1 bis 3 und 5, **dadurch gekennzeichnet, daß** die Verbindung A ein natürliches, gesättigtes Pflanzenöl wie etwa Kokosöl ist.

7. Verwendung gemäß einem der Ansprüche 1 bis 6, **dadurch gekennzeichnet, daß** die Verbindung B ein natürliches Pflanzenöl ist, das 60 bis 90% Ölsäure enthält.

8. Verwendung gemäß einem der Ansprüche 1 bis 6, **dadurch gekennzeichnet, daß** die Verbindung B ein genetisch modifiziertes Pflanzenöl ist.

9. Verwendung gemäß Anspruch 8, **dadurch gekennzeichnet, daß** das genetisch modifizierte Pflanzenöl von Safloröl, Rapsöl, Sonnenblumenöl, Sojaöl oder Palmöl allein oder ihren Gemischen abgeleitet ist.

10. Verwendung gemäß einem der Ansprüche 1 bis 9, **dadurch gekennzeichnet, daß** die Fettsäure, von der die Verbindung C abgeleitet ist, eine Fettsäure ist, die aus Öl-, Linol-, Linolen-, Ricinol-, Laurin-, Myristin-, Palmitin- und Stearinsäure, Salzen oder einem ihrer Gemische stammt.

11. Verwendung gemäß Anspruch 10, **dadurch gekennzeichnet, daß** es sich urr Ricinolsäure handelt.

12. Verwendung gemäß einem der Ansprüche 1 bis 11, **dadurch gekennzeichnet, daß** der Alkohol, von dem die Verbindung C abgeleitet ist, aus Methanol, Ethanol, Isopropanol, Ethylhexanol und Pentaerythrit ausgewählt ist.

13. Verwendung gemäß einem der Ansprüche 1 bis 12, **dadurch gekennzeichnet, daß** die Zusammensetzung als Verbindung C Isopropyloleat oder bevorzugt Methylricinolat umfaßt.

14. Verwendung gemäß einem der Ansprüche 1 bis 13, **dadurch gekennzeichnet, daß** die Fettsäure, von der die Verbindung D abgeleitet ist, eine wie in Anspruch 10 definierte Fettsäure ist.

15. Verwendung gemäß einem der Ansprüche 1 bis 14, **dadurch gekennzeichnet, daß** das Amin, von dem die Verbindung D abgeleitet ist, bevorzugt Diethanolamin ist.

16. Verwendung gemäß einem der Ansprüche 1 bis 15, **dadurch gekennzeichnet, daß** die Verbindung D ein Ölsäurediethanolamid ist.

17. Verwendung gemäß einem der Ansprüche 1 bis 16, **dadurch gekennzeichnet, daß** man eine Zusammensetzung einsetzt, die ungefähr 40% Verbindung A, ungefähr 20% Verbindung B und ungefähr 40% Verbindung C umfaßt.

18. Verwendung gemäß einem der Ansprüche 1 bis 17, **dadurch gekennzeichnet, daß** die Zusammensetzung ungefähr 40% Verbindung A, ungefähr 20% Verbindung B, ungefähr 30% Verbindung C und ungefähr 10% Verbindung D umfaßt.

19. Verwendung gemäß einem der Ansprüche 1 bis 18, **dadurch gekennzeichnet, daß** man auf mindestens eine metallische Oberfläche einen Ölfilm mit einem Flächengewicht von 1 g/m² aufträgt.

20. Verwendung gemäß einem der Ansprüche 1 bis 19, **dadurch gekennzeichnet, daß** die metallische Oberfläche ein Stahlblech oder eine blanke, beschichtete, nicht blanke oder unbeschichtete Warm- oder Kaltwalzstahlplatte ist.

21. Ölzusammensetzung zur temporären Behandlung metallischer Oberflächen, **dadurch gekennzeichnet, daß** die Zusammensetzung
- mindestens 30% mindestens eines Triglycerids einer gesättigten oder ungesättigten Fettsäure mit C ≤ 18 (Verbindung A),
- 5 bis 30% mindestens eines Triglycerids einer Fettsäure mit C ≤ 18 mit einem Ölsäuregehalt von mindestens 60 Gew.-% (Verbindung B),
- 5 bis 40% mindestens eines Esters, der aus der Kondensation eines aliphatischen C₁-C₁₂-, vorzugsweise C₁-C₂-Alkohols mit einer Fettsäure mit C ≤ 18 stammt (Verbindung C)
- und 5 bis 20% mindestens eines Amidderivats, das aus der Kondensation einer Fettsäure mit C ≤ 18 und eines Mono-, Di- oder Tri-C₂-C₆-alkanolamins stammt (Verbindung D), enthält.

22. Zusammensetzung gemäß Anspruch 21, **dadurch gekennzeichnet, daß** die Verbindungen A, B, C und D wie in Anspruch 1 bis 16 definiert sind.

23. Zusammensetzung gemäß Anspruch 21 oder 22, **dadurch gekennzeichnet, daß** die Zusammensetzung ungefähr 40% Verbindung A, ungefähr 20% Verbindung B, ungefähr 30% Verbindung C und ungefähr 10% Verbindung D umfaßt.

24. Zusammensetzung gemäß Anspruch 21, 22 oder 23, **dadurch gekennzeichnet, daß** sie mindestens 30% Kokosöl (Verbindung A), 5 bis 30% Sonnenblumenöl (Verbindung B), 5 bis 30% Methylricinolat (Verbindung C) und 10% Ölsäure-DEA (Verbindung D) umfaßt.

25. Metallteil erhalten gemäß einem der Ansprüche 1 bis 20, **dadurch gekennzeichnet, daß** mindestens eine seiner Oberflächen mit einem Film aus der besagten Ölzusammensetzung beschichtet ist.

## Claims

1. Use of an oily composition for temporarily protecting and lubricating metal surfaces, **characterised in that** said composition contains:
- at least 30% of at least one C ≤ 18 fatty acid triglyceride, saturated or unsaturated (compound A),
- from 5 to 30% of at least one C ≤ 18 fatty acid triglyceride with an oleic acid content of at least 60% by weight (compound B), from 5 to 40% at least of one ester derived from condensation of a C₁ - C₁₂ aliphatic alcohol, preferably C₁ - C₂, with a C ≤ 18 fatty acid (compound C),
and where applicable 5 to 20% of at least one amide deriving from the condensation of a C ≤ 18 fatty acid, and a C₂ - C₆ mono-, di- or tri-alkanolamine (compound D).

2. Use according to claim 1, **characterised in** the mixture of compounds A, B and C has an iodine index of less than 100.

3. Use according to one of claims 1 and 2, **characterised in that** the fatty acid triglyceride is either a natural vegetable oil or a synthetic oil obtained by reaction of one mole of glycerol with 3 moles of fatty acid or a mixture of fatty acids.

4. Use according to any of claims 1 to 3, **characterised in that** compound A is an unsaturated fatty acid triglyceride selected preferably from the triglycerides of oleic acid, linoleic acid or ricinoleic acid.

5. Use according to any of claims 1 to 3, **characterised in that** compound A is a saturated fatty acid triglyceride selected preferably from the triglycerides of lauric acid, myristic acid, palmitic acid or stearic acid.

6. Use according to any of claims 1 to 3 and 5, **characterised in that** compound A is a natural saturated vegetable oil such as copra oil.

7. Use according to any of claims 1 to 6, **characterised in that** compound B is a natural vegetable oil containing 60% to 90% oleic acid.

8. Use according to any of claims 1 to 6, **characterised in that** compound B is a genetically modified vegetable oil.

9. Use according to claim 8, **characterised in that** the genetically modified vegetable oil is derived from safflower oil, rapeseed oil, sunflower oil, soya oil, palm oil, either alone or a mixture thereof.

10. Use according to any of claims 1 to 9, **characterised in that** the fatty acid from which compound C is derived is a fatty acid selected from oleic, linoleic. linolenic, ricinoleic, lauric, myristic, palmitic and stearic acids, alone or a mixture thereof.

11. Use according to claim 10, **characterised in that** the acid is ricinoleic acid.

12. Use according to any of claims 1 to 11, **characterised in that** the alcohol from which compound C is derived is selected from methanol, ethanol, isopropanol, ethylhexanol and pentaerythritol.

13. Use according to any of claims 1 to 12, **characterised in that** said composition comprises as compound C isopropyl oleate or preferably methyl ricinoleate.

14. Use according to any of claims 1 to 13, **characterised in that** the fatty acid from which compound D is derived is a fatty acid as defined in claim 10.

15. Use according to any of claims 1 to 14, **characterised in that** the amine from which compound D is derived is preferably diethanolamine.

16. Use according to any of claims 1 to 15, **characterised in that** compound D is an oleic acid diethanolamine.

17. Use according to any of claims 1 to 16, **characterised in that** a composition is used comprising around 40% compound A, around 20% compound B, around 40% compound C.

18. Use according to any of claims 1 to 17, **characterised in that** the composition comprises around 40% compound A, around 20% compound B, around 30% compound C and around 10% compound D.

19. Use according to any of claims 1 to 18, **characterised in that** an oily film is deposited on at least one metal surface with a basis weight of 1g/m².

20. Use according to any of claims 1 to 19, **characterised in that** said metal surface is a steel sheet or plate which is hot- or cold-rolled, pickled, coated or uncoated.

21. Oily composition for temporary treatment of metal surfaces, **characterised in that** said composition contains:
- at least 30% of at least one C ≤ 18 fatty acid triglyceride, saturated or unsaturated (compound A),
- from 5 to 30% of at least one C ≤ 18 fatty acid triglyceride with an oleic acid content of at least 60% by weight (compound B),
- from 5 to 40% at least of one ester deriving from condensation of a C₁ - C₁₂ aliphatic alcohol, preferably in C₁ - C₂, with a C ≤ 18 fatty acid (compound C), and
- from 5 to 20% of at least one amide deriving from the condensation of a C ≤ 18 fatty acid, and a C₂ - C₆ mono-, di- or tri-alkanolamine in (compound D).

22. Composition according to claim 21, **characterised in that** compounds A, B, C and D are as defined in claims 1 to 16.

23. Composition according to claim 21 or 22, **characterised in that** said composition comprises around 40% of compound A, around 20% of compound B, around 30% of compound C and around 10% of compound D.

24. Composition according to claim 21, 22 or 23, **characterised in that** it comprises at least 30% copra oil (compound A), 5 to 30% oleic sunflower oil (compound B), 5 to 30% methyl ricinoleate (compound C) and 10% oleic acid DEA (compound D).

25. Metal part obtained according to of claims 1 to 20, **characterised in that** at least one of its surfaces is coated with a film of said oily composition.
